# EUROPÄISCHE PATENTSCHRIFT

(11) **EP 0 364 752 B1**
(45) Veröffentlichungstag und Bekanntmachung des Hinweises auf die Patenterteilung: **10.03.1993**
(21) Anmeldenummer: 89117366.8
(22) Anmeldetag: 20.09.1989
(51) Int. Cl.: D06P 1/22

(54) **Verfahren zum Färben von textilen Materialen aus Cellulosefasern**
Dyeing process for textile materials from cellulose
Procédé de teinture de matières textiles en cellulose

(30) Priorität: 30.09.1988 DE 3833194
(43) Veröffentlichungstag der Anmeldung: 25.04.1990
(73) Patentinhaber: BASF Aktiengesellschaft, 67063 Ludwigshafen (DE)
(72) Erfinder: Baumgarte, Ulrich, Dr., D-6703 Limburgerhof (DE); Freyberg, Peter, Dr., D-6700 Ludwigshafen (DE); Heimann, Sigismund, Dr., D-6700 Ludwigshafen (DE); Mangold, Jochen, D-6730 Neustadt (DE); Vescia, Michele, Dr., D-6703 Limburgerhof (DE)

(56) Entgegenhaltungen:
- FR-A- 2 164 824
- CHEMICAL ABSTRACTS, vol. 60, no. 10, 11. Mai 1964, Columbus, Ohio, US; abstract no. 12162D, GANDURIN "Reducing agents in two-phase printing with vat dyes", Spalte R
- TEXTIL PRAXIS,Bd. 20, Nr. 11, November 1965, Seiten 916 - 920; ILG: "Untersuchung der Anwendungsmöglichkeiten von Reduktonaten bei der Fixierung von Küpenfarbstoffen nach dem Zweiphasen-Druckverfahren"
- ITF, BULLETIN DE L'INSTITUT TEXTILE DE FRANCE,Bd. 18, Nr. 112, Juni 1964, Seite 508; SADOV et al.: "Etude de différents réducteurs dans les conditions d'impression en deux phases avec des colorants de cuve"
- MELLIAND TEXTILBERICHTE,Bd. 43, Nr. 4, April 1962, Seiten 391 - 395; ILG: "Reduktone und Reduktonate als Reduktionsmittel für Farbstoffe im Textildruck"

## Beschreibung

Beim Färben von textilen Materialien, die aus Cellulosefasern bestehen oder Cellulosefasern in Mischung mit Synthesefasern enthalten, mit Küpenfarbstoffen arbeitet man in alkalisch-wäßrigem Medium in Anwesenheit von Reduktionsmitteln und gegebenenfalls weiterer üblicher Hilfsstoffe bei Temperaturen von beispielsweise 45 bis 60°C und stellt anschließend die Färbungen dadurch fertig, daß man das textile Material spült, oxidiert und seift. Die bekanntesten Reduktionsmittel, die bei Küpenfärbungen von Cellulosefasern enthaltenden textilen Materialien eingesetzt werden, sind Natriumdithionit, Thioharnstoffdioxid (Formamidinsulfinsäure) und Hydroxyaceton. So ist beispielsweise aus der DE-A-20 11 387 bekannt, bei der Küpenfärbung von Cellulosefasern enthaltenden Textilien Thioharnstoffdioxid als Reduktionsmittel zu verwenden. Wie aus dieser Veröffentlichung außerdem bekannt ist, kann die Reduktion der Küpenfarbstoffe zusätzlich in Gegenwart von Glucose vorgenommen werden, um zu verhindern, daß empfindliche Farbstoffe "überreduziert" werden. Gemäß den Angaben in den Beispielen wird Glucose, bezogen auf die Menge an Thioharnstoffdioxid, im Unterschuß eingesetzt. Die Egalität der damit erzielbaren Küpenfärbungen ist jedoch noch verbesserungsbedürftig.

Aus der DE-C-2 164 463 ist ein Verfahren zum Färben und Bedrucken von Textilmaterialien mit Küpenfarbstoffen bekannt, bei dem man die Reduktion der Küpenfarbstoffe in wäßrigem Medium bei einem pH-Wert von mindestens 12 mit Hydroxyaceton in Gegenwart von chinoiden Verbindungen vornimmt, die unter den Färbebedingungen wasserlöslich sind. Von Nachteil ist hierbei, daß chinoide Verbindungen mitverwendet werden müssen und die Anzahl der für dieses Verfahren geeigneten Küpenfarbstoffe begrenzt ist.

Der vorliegenden Erfindung liegt die Aufgabe zugrunde, ein Verfahren zum Färben von textilen Materialien, die aus Cellulosefasern bestehen oder Cellulosefasern in Mischung mit Synthesefasern enthalten, in alkalisch-wäßrigem Medium mit Küpenfarbstoffen in Gegenwart von Reduktionsmittelmischungen und Fertigstellen der Färbungen zur Verfügung zu stellen, bei dem man Färbungen mit besserer Egalität erhält als bei bekannten Färbeverfahren.

Die Aufgabe wird erfindungsgemäß dadurch gelöst, daß man als Reduktionsmittelmischungen Kombinationen aus
a) Natriumdithionit und/oder Thioharnstoffdioxid und
b) α-Hydroxycarbonylverbindungen

im Gewichtsverhältnis 1:1 bis 1:15 einsetzt und die Färbung bei pH-Werten von mindestens 13 sowie bei Temperaturen oberhalb von 75°C durchführt.

Die textilen Materialien bestehen aus Cellulosefasern oder enthalten Cellulosefasern in Mischung mit anderen Fasern. Sie können in jedem Verarbeitungszustand vorliegen, z.B. als Flocke, Kardenband, Garn, Strang, Gewebe oder Wirkware. Bei den Cellulosefasern kann es sich entweder um natürliche oder um regenerierte Cellulose, wie Zellwolle oder Polynosic-Fasern handeln. Das erfindungsgemäße Verfahren eignet sich besonders zum Färben von mercerisierter Baumwolle, Rohbaumwolle sowie zum Färben von Rohgarnen, die als Kreuzspule oder als Strang vorliegen. Synthesefasern, die in Mischung mit Cellulosefasern in den textilen Materialien vorliegen, sind beispielsweise Polyesterfasern oder synthetische Polyamidfasern. Die Fasern aus natürlicher oder regenerierter Cellulose werden mit Küpenfarbstoffen gefärbt. Bei den Küpenfarbstoffen handelt es sich hauptsächlich um anthrachinoide und indigoide Farbstoffe. Küpenfarbstoffe sind seit langem im Handel erhältlich und im Color Index dokumentiert, vgl. Colour Index, 3. Auflage, 1971, Band 3, Seiten 3719-3844 und Band 4,
C.I.Nr. 58000-74000, Society Dyers and Colorists, England.

Verfahren zum Färben von Cellulosefasern mit Küpenfarbstoffen in Gegenwart von Reduktionsmittelmischungen wurden bereits oben zum Stand der Technik abgehandelt. Bezogen auf das textile Material benötigt man hierfür 0,01 bis 10 Gew.% Küpenfarbstoff oder eine Mischung mehrerer Küpenfarbstoffe. Das Färben der textilen Materialien kann beispielsweise aus langer wäßriger Flotte bei einem Flottenverhältnis von 1:5 bis 1:40, vorzugsweise 1:8 bis 1:20, erfolgen, oder auch im Kontinue-Verfahren, z.B. Klotzverfahren. Hierbei arbeitet man mit Flottenverhältnissen von 1:0,5 bis 1:3. Erfindungsgemäß erfolgt die Reduktion der Küpenfarbstoffe in wäßrigem Medium bei pH-Werten von mindestens 13 und mit Reduktionsmittelmischungen aus
a) Natriumdithionit und/oder Thioharnstoffdioxid (Formamidinsulfinsäure) und
b) α-Hydroxycarbonylverbindungen

im Gewichtsverhältnis 1:1 bis 1:15 bei Temperaturen oberhalb von 75°C.

Als Komponente a) der Reduktionsmittelmischungen verwendet man Natriumdithionit, Thioharnstoffdioxid oder auch Mischungen aus Natriumdithionit und Thioharnstoffdioxid in jedem beliebigen Verhältnis. Bevorzugt wird als Komponente a) Natriumdithionit eingesetzt.

Als Komponente b) der Reduktionsmittelmischungen kommen α-Hydroxycarbonylverbindungen in Betracht. Geeignete α-Hydroxycarbonylverbindungen sind beispielsweise Monohydroxyaceton (im folgenden mit Hydroxyaceton bezeichnet), Dihydroxyaceton, Glykolaldehyd, Dihydroxybutanon, der als Triose-Redukton bezeichnete 2,3-Dihydroxyacrylaldehyd, Ascorbinsäure und Cyclopentendiol-2,3-on-1. Verbindungen dieser Art werden als Reduktone und Reduktonate bezeichnet. Weitere Beispiele für Verbindungen dieser Art sind Triose-Redukton und Reduktionsäure, die man beispielsweise durch sauren oder alkalischen Abbau von Glucose, Sacchariden oder Polysacchariden, wie Stärke, Melasse und Pektin erhält. Aus dieser Gruppe von Reduktionsmitteln kommt vorzugsweise Hydroxyaceton in Betracht. Es ist selbstverständlich auch möglich, Mischungen mehrerer α-Hydroxycarbonylverbindungen als Komponente b) der erfindungsgemäß einzusetzenden Kombinationen zu verwenden, z.B. Mischungen aus Hydroxyaceton und Glucose.

Bevorzugt verwendet man als Reduktionsmittelmischung eine Kombination aus
a) Natriumdithionit und
b) Hydroxyaceton

im Gewichtsverhältnis 1:2 bis 1:10. Die Färbung wird bei pH-Werten von mindestens 13 durchgeführt. Dazu benötigt man im Gegensatz zu denjenigen Färbeverfahren, bei denen man Natriumdithionit als alleiniges Reduktionsmittel einsetzt, eine höhere Menge an Alkali. Der pH-Wert des wäßrigen Färbemediums wird vorzugsweise durch Zugabe von Natronlauge zur Flotte eingestellt. Auch andere Basen, wie z.B. Kalilauge, können eingesetzt werden. Ein pH-Wert von mindestens 13 wird durch Zugabe von mindestens 20 ml/l Flotte an wäßriger Natronlauge 38°Bé, vorzugsweise von mehr als 25 ml/l Natronlauge 38°Bé erreicht. Die textilen Materialien werden zum Färben in die wäßrig-alkalische Flotte eingebracht, die den Küpenfarbstoff und die erfindungsgemäß zu verwendenden Reduktionsmittelmischungen und gegebenenfalls andere übliche Färbereihilfsmittel enthält. Das textile Material wird in der Flotte bei Temperaturen oberhalb von 75 bis 120, vorzugsweise 80 bis 105°C gefärbt. Sofern Färbetemperaturen oberhalb von 100°C angewendet werden sollen, wird die Färbung in den dafür üblichen Druckapparaturen durchgeführt. Unter diesen Bedingungen ziehen die löslichgemachten Küpenfarbstoffe auf das textile Material auf. Die Färbezeit beträgt etwa 30 bis 120 Minuten. Die Reduktionsmittelmischungen werden in Mengen von 1 bis 20, vorzugsweise 2 bis 10 g/l in den Flotten angewendet.

Das textile Material, das nach der Behandlung im Färbebad den Küpenfarbstoff in der Leukoform enthält, wird danach in üblicher Weise behandelt, um die Färbungen fertigzustellen. Dazu wird das textile Material zuerst nach in der Küpenfärberei gebräuchlichen Methoden oxidiert. Nach dem Oxidieren wird das textile Material gespült und geseift. Das Fertigstellen der Färbungen kann auch so vorgenommen werden, daß das textile Material, das den Küpenfarbstoff in der Leukoform enthält, zunächst gespült, danach oxidiert und dann geseift wird.

Das erfindungsgemäße Verfahren kann selbstverständlich auch in Anwesenheit üblicher Egalisiermittel für die Küpenfärberei, z.B. in Gegenwart von Polyvinylpyrrolidon oder wasserlöslichen Polyamiden vorgenommen werden, die beispielsweise aus der DE-C-1 125 881 bekannt sind. Beim Färben von textilen Materialien aus mercerisierter Rohbaumwolle oder Rohbaumwolle verwendet man zusätzlich als Färbereihilfsmittel Homopolymerisate der Acrylsäure oder Methacrylsäure, Copolymerisate der Acrylsäure oder Methacrylsäure mit anderen Monomeren, z.B. Methacrylamid, Acrylamid, Acrylnitril, Methacrylnitril, Acrylsäureester, Methacrylsäureester sowie Maleinsäure, sowie die Alkali- oder Ammoniumsalze der Carboxylgruppen enthaltenden Homo- oder Copolymerisate. Außerdem eignen sich Copolymerisate aus Maleinsäure und Styrol, Maleinsäure und Vinylestern oder Maleinsäure und Vinylethern. Die in Betracht kommenden Polymerisate haben Viskositäten (gemessen mit dem Kugelfall-Viskosimeter nach Höppler bei 20°C gemäß DIN 53 015) von 1 bis 300 mPas in 7,5 gew.%iger wäßriger Lösung, die mit Natronlauge auf einen pH-Wert von 9 eingestellt ist. Die Verwendung solcher Polymerisate bei Küpenfärbungen in Mengen von 0,05 bis 2 Gew.%, bezogen auf das Färbegut, ist aus der DE-C-2 444 823 bekannt.

Die Vorteile des erfindungsgemäßen Verfahrens liegen in einer verbesserten Egalität der gefärbten Cellulosefaser enthaltenden textilen Materialien. Dies trifft insbesondere für solche Textilmaterialien zu, die schwierig egal zu färben sind, wie beispielsweise mercerisierte Baumwolle, insbesondere mercerisiertes Baumwollgarn in Strangform oder Baumwollgarn auf besonders großen Kreuzspulen (z.B. Kreuzspulen mit mehr als 1200 g Garn). Außerdem erhält man gegenüber der Verwendung bekannter Reduktionsmittelmischungen egale Färbungen bei Küpenfarbstoffen bzw. Farbstoffkombinationen von Küpenfarbstoffen, bei denen sonst Egalitätsprobleme bei den gefärbten Materialien auftreten. Ein weiterer Vorteil des erfindungsgemäßen Verfahrens liegt darin, daß die Abwasserbelastung des Textilbetriebs geringer einzustufen ist als bei alleiniger Verwendung von Natriumdithionit oder Thioharnstoffdioxid.

Die in den Beispielen angegebenen Teile sind Gewichtsteile, die Angaben in Prozent sind Gewichtsprozent.

### Beispiel 1

Ein Stranggarn aus mercerisierter Rohbaumwolle wird auf einem handelsüblichen Stranggarnfärbeapparat zunächst vorgenetzt, indem die Ware mit 3 g/l eines Phosphorsäure-diethylhexylesters als Netzmittel 15 Minuten bei Raumtemperatur unter ständigem Umpumpen des Färbebades im Färbeapparat behandelt wird. Das so benetzte Stranggarn aus mercerisierter Rohbaumwolle wird anschließend bei einem Flottenverhältnis von 1:20 bei 100°C mit einem Bad folgender Zusammensetzung gefärbt:
1 Teil des blauen Küpenfarbstoffs C.I. 69825
40 Teile wäßrige Natriumhydroxidlösung 38°Bé
2 Teile Natriumdithionit
4 Teile Hydroxyaceton
1 Teil Natriumpolyacrylat (Molekulargewicht 60.000)
952 Teile Wasser

Das Bad wird innerhalb von 30 Minuten auf 100°C aufgeheizt. Man färbt 45 Minuten bei 100°C, kühlt es danach auf 60°C ab und stellt die Färbung wie üblich fertig. Man erhält ein gleichmäßig blaugefärbtes Stranggarn mit guter Durchfärbung und sehr guten Echtheiten. Die gute Egalität der Färbung innerhalb des Stranges und zwischen verschiedenen Strängen wird deutlich erkennbar, wenn man Strickstücke aus dem Garn eines Stranges und aus dem Garn verschiedener Stränge herstellt.

### Beispiel 2

Garn aus Rohbaumwolle wird in einem handelsüblichen Kreuzspulfärbeapparat mit einem wäßrigen Bad, das 3 g/l Phosphorsäure-diethylhexylester als Netzmittel enthält, 15 Minuten bei Raumtemperatur unter dauerndem Umpumpen des wäßrigen Mediums behandelt. Das so benetzte Garn aus Rohbaumwolle wird anschließend bei einem Flottenverhältnis von 1:15 mit einem Bad folgender Zusammensetzung gefärbt:
0,8 Teile des olivfarbenen Küpenfarbstoffs C.I. 69525
30 Teile wäßrige Natronlauge 38°Bé
1 Teil Natriumdithionit
4 Teile Hydroxyaceton
1 Teil Natriumpolyacrylat mit einer Viskosität von 35 mPas (30 %ige wäßrige Lösung bei 20°C)
963,2 Teile Wasser

Nachdem man das oben beschriebene Bad auf 60°C erwärmt hat, wird die Flotte 10 Minuten bei 60°C umgepumpt. Danach erhitzt man die Flotte unter dauerndem Umpumpen innerhalb von 15 Minuten auf 90°C und färbt das Textilgut 40 Minuten bei 90°C. Das Bad wird anschließend auf 60°C abgekühlt und die Färbung wie üblich fertiggestellt, nämlich Spülen mit Wasser, Oxidieren mit 1 ml/l Wasserstoffsuperoxid 40 % und kochend Seifen mit einer Flotte, die 0,5 g/l eines Anlagerungsproduktes von 25 Mol Ethylenoxid an 1 Mol eines C₁₂/C₁₈-Fettalkohols enthält.

Man erhielt ein gleichmäßig olivgraues Textilgut mit sehr guter Durchfärbung und sehr guten Echtheiten. Die gute Egalität der Kreuzspul-Färbung wurde dadurch deutlich erkennbar, daß man Strickstücke herstellt, bei denen die Innengarnlagen und die Außengarnlagen einer Kreuzspule aneinandergestrickt werden. Dabei werden keine Unterschiede in Farbton und Farbtiefe zwischen den Innen- und Außengarnlagen festgestellt.

### Beispiel 3

Färbefertige Baumwoll-Webware wurde auf einem üblichen Laborfärbeapparat in geschlossenen Bomben, die während des gesamten Färbeprozesses bewegt wurden, mit einer wäßrigen Flotte gefärbt, die folgende Bestandteile enthielt:
0,3 % des orangefarbenen Küpenfarbstoffs C.I. 69025 und
0,5 % des blauen Küpenfarbstoffs C.I. 59800 (jeweils bezogen auf das Gewicht der trockenen Baumwoll-Webware),
30 ml/l wäßrige Natriumhydroxidlösung (38°Bé)
0,3 g/l Natriumdithionit und
3 g/l Hydroxyaceton.

Das Flottenverhältnis betrug 1:20. Die Flotte wurde auf 60°C erwärmt. Bei dieser Temperatur ging man zunächst nur mit der Hälfte des Färbegutes ein und setzt die zweite Hälfte des Färbegutes 5 Minuten später zu. Beide Gewebestücke wurden dann gemeinsam unter dauernder Bewegung der Bomben zu Ende gefärbt, indem man die Flotte innerhalb von 10 Minuten auf 80°C aufheizt und dann 30 Minuten bei 80°C beließ. Danach wurde die Färbung in üblicher Weise fertiggestellt, indem man das Gewebe mit Wasser spülte, mit 1 ml/l Wasserstoffsuperoxid oxidierte und mit einem handelsüblichen Nachspülmittel bei 95 bis 100°C seifte.

Die beiden zum Färben verwendeten Farbstoffe 3 und 4 besitzen ein sehr unterschiedliches Wanderungsvermögen und ziehen verschieden schnell auf.

Daher war nicht zu erwarten, daß das später zugegebene Gewebestück in Farbtiefe und Nuance dem von Anfang an im Färbebad befindlichen Gewebestück entspricht. Das Beispiel zeigt aber, daß beide Gewebestücke nahezu gleich gefärbt waren und somit eine gute Egalität erreicht wurde.

### Beispiel 4

Beispiel 3 wurde mit den Ausnahmen wiederholt, daß die Flotte nunmehr anstelle der in Beispiel 3 angegebenen Mengen an Natriumhydroxidlösung, Natriumdithionit und Hydroxyaceton folgende Mengen enthielt:
35 ml/l wäßrige Natriumhydroxidlösung 38°Bé
0,5 g/l Natriumdithionit und
3,5 g/l Hydroxyaceton.

Man erhielt zwei gefärbte Gewebestücke, die sich in Farbtiefe und Farbton kaum unterschieden. Selbst unter diesen ungünstigen Färbebedingungen wurde eine gute Egalität erzielt.

### Vergleichsbeispiel 1

Die im Beispiel 3 angegebene Färbevorschrift mit den Farbstoffen 3 und 4 wurde mit den Ausnahmen wiederholt, daß die wäßrige Färbeflotte - wie bei der üblichen Arbeitsweise nach IN-Verfahren - 12 ml/l wäßrige Natriumhydroxidlösung 38°Bé und 3 g/l Natriumdithionit als alleiniges Reduktionsmittel enthielt. Bei dieser Arbeitsweise erhält man deutlich ungleich gefärbte Gewebestücke. Das später zugegebene Gewebestück war deutlich heller und weniger blau gefärbt.

### Vergleichsbeispiel 2

Die im Beispiel 3 angegebene Arbeitsweise wurde mit den Ausnahmen wiederholt, daß die Färbeflotte 2,5 g/l Natriumdithionit und 0,5 g/l Hydroxyaceton enthielt. Die Menge an Natriumhydroxidlösung blieb unverändert. Man erhielt bei dieser Verfahrensweise zwei deutlich ungleich gefärbte Gewebestücke. Das später zugegebene Gewebestück war deutlich heller und weniger blau gefärbt.

### Vergleichsbeispiel 3

Die im Beispiel 3 angegebene Arbeitsweise wurde mit den Ausnahmen wiederholt, daß man 20 ml/l wäßrige Natriumhydroxidlösung 38°Bé, 2,5 g/l Natriumdithionit und 2 g/l Hydroxyaceton einsetzte. Man erhielt auch in diesem Fall zwei deutlich ungleich gefärbte Gewebestücke, von denen das später zugegebene Gewebestück deutlich heller und weniger blau gefärbt war.

## Patentansprüche

1. Verfahren zum Färben von textilen Materialien, die aus Cellulosefasern bestehen oder Cellulosefasern in Mischung mit Synthesefasern enthalten, in alkalisch-wäßrigem Medium mit Küpenfarbstoffen in Gegenwart von Reduktionsmittelmischungen und Fertigstellen der Färbungen, dadurch gekennzeichnet, daß man als Reduktionsmittelmischungen Kombinationen aus
a) Natriumdithionit und/oder Thioharnstoffdioxid und
b) α-Hydroxycarbonylverbindungen
im Gewichtsverhältnis 1:1 bis 1:15 einsetzt und die Färbung bei pH-Werten von mindestens 13 sowie bei Temperaturen oberhalb von 75°C durchführt.

2. Verfahren nach Anspruch 1, dadurch gekennzeichnet, daß man Kombinationen aus
a) Natriumdithionit und
b) Hydroxyaceton
im Gewichtsverhältnis 1:2 bis 1:10 einsetzt.

## Claims

1. A process for dyeing textile materials consisting of cellulose fibers or comprising cellulose fibers blended with synthetic fibers with vat dyes in an aqueous alkaline medium in the presence of reducing agent mixtures and finishing the dyeings, which comprises using as reducing agent mixtures combinations of
a) sodium dithionite and/or thiourea dioxide and
b) α-hydroxycarbonyl compounds
in a weight ratio of from 1:1 to 1:15 and carrying out the dyeing at a pH of at least 13 and at above 75°C.

2. A process as claimed in claim 1, wherein combinations of
a) sodium dithionite and
b) hydroxyacetone
in a weight ratio of from 1:2 to 1:10 are used.

## Revendications

1. Procédé pour la teinture de matières textiles, constitués de fibres de cellulose, ou de fibres de cellulose en mélange à des fibres synthétiques, en milieu aqueux alcalin, à l'aide de colorants de cuve, en présence de mélanges d'agents réducteurs et l'apprêtage des teintures, caractérisé en ce que l'on utilise, à titre de mélanges d'agents réducteurs, des combinaisons
a) de dithionite de sodium et/ou de dioxyde de tiourée
et
b) de composés alpha-hydroxycarbonylés,
dans le rapport de mélange de 1:1 à 1:15 et on réalise la teinture à des valeurs de pH d'au moins 13, comme aussi à des températures supérieures à 75°C.

2. Procédé suivant la revendication 1, caractérisé en ce que l'on utilise des combinaisons
a) de dithionite de sodium et
b) d'hydroxylacétone,
dans le rapport de mélange de 1:2 à 1:10.
